# EUROPÄISCHE PATENTSCHRIFT

(11) **EP 1 095 719 B1**
(45) Veröffentlichungstag und Bekanntmachung des Hinweises auf die Patenterteilung: **28.12.2005**
(21) Anmeldenummer: 00122845.1
(22) Anmeldetag: 20.10.2000
(51) Int. Cl.: B22C 1/16, B22C 1/18, B22C 1/20, B22C 13/12, B22C 15/24

(54) **Bindemittelsystem, Kernsandgemisch und Verfahren zu seiner Herstellung**
Binder, core sand and process for their production
Liant, sable à noyaux et leur procédé de fabrication

(30) Priorität: 26.10.1999 DE 19951622
(43) Veröffentlichungstag der Anmeldung: 02.05.2001
(73) Patentinhaber: Hydro Aluminium Deutschland GmbH, 51449 Köln (DE)
(72) Erfinder: Steinhäuser, Thomas, Prof. Dr.-Ing., 47574 Goch-Hommersum (DE)
(74) Vertreter: Cohausz & Florack

(56) Entgegenhaltungen:
- DE-A- 19 632 293
- FR-A- 2 464 766
- GB-A- 857 132
- GB-A- 1 332 943
- GB-A- 2 013 121
- GB-A- 2 016 483
- US-A- 4 162 238
- US-A- 5 601 777
- PATENT ABSTRACTS OF JAPAN vol. 015, no. 017 (C-0796), 14. Januar 1991 (1991-01-14) & JP 02 263775 A (DAISO CO LTD), 26. Oktober 1990 (1990-10-26)
- CHRISTEN: "Grundlagen der allgemeinen und anorganischen Chemie" 1988, OTTO SALLE VERLAG , 9. AUFLAGE * Seite 567 *

## Beschreibung

Die Erfindung betrifft ein Bindemittelsystem auf Wasserglasbasis, bestehend aus einer wässrigen Alkalisilikatlösung der allgemeinen Zusammensetzung: xSiO₂ · yM₂O · zH₂O, wobei für M die Alkalionen Li⁺, K⁺ oder Na⁺ stehen und einer hygroskopischen Base, die im Verhältnis 1 : 4 bis 1 : 6 zugesetzt wird, wobei der Modul Na₂O/SiO₂ gleich 2,5 bis 3,5 bei einem Feststoffanteil von 20 bis 40 Masse-% beträgt und wobei als hygroskopische Base 30 %ige Natronlauge in einer wässrigen Lösung verwendet wird, sowie ein Kernsandgemisch und ein Verfahren zu seiner Herstellung.

Der im Bindemittelsystem enthaltene Binder dient zur Herstellung von Kernformlingen für Gießereizwecke. Binder sind Bestandteil eines Formstoffes, der unter bestimmten Voraussetzungen, wie Anfeuchtung bzw. Quellung und Silikatbildung, den Verbund zwischen den einzelnen Sandkörnern herstellt. Neben den reinen Quellbindern und keramischen Bindern werden auch chemische Binder auf Wasserglasbasis oder auf Kunstharzbasis verwendet, die chemisch miteinander reagieren und sich dabei verfestigen.

Die bekannten Binder sind entweder nicht ausreichend stabil oder zeigen unerwünschte Nebenwirkungen bzw. Abfallprodukte, die die Umwelt gefährden. Als ein günstiger Kompromiß haben sich daher wasserglasgebundene Formstoffe erwiesen, die über eine Dehydratation feste Phasen bilden und dabei verfestigen. Es ist jedoch nicht immer einfach, die Verfestigungsprozesse so zu steuern, daß sie erst in der Kernbüchse eintreten. Insbesondere durch Verwendung moderner Kernformmaschinen besteht die Gefahr einer frühzeitigen Verfestigung des Formsandes. Dadurch werden die geforderten guten Fließeigenschaften des Sandes beim Einströmen in die Kernbüchse nicht erreicht.

Aus der DE-OS 15 08 634 (Diamond Shamrock Corp.) ist ein Bindemittel für Rohmassen zur Herstellung von selbsthärtenden Gießformen und Gießkernen bekannt. Das Bindemittel besteht aus Natriumsilikat mit einem Molverhältnis Na₂O zu SiO₂ von 1 : 1, 5 bis 1 : 3 und Kaliumhydroxid, das in Form einer wässrigen Lösung zugegeben wird. Bei der Abbindung wird unter exothermer Reaktion Wasserstoff freigegeben, wobei die Abbindezeit durch die Zugabe von Kaliumhydroxid verkürzt wird. Eine Wärmezufuhr von außen ist nicht vorgesehen, wobei ein weiteres siliziumhaltiges Material, z.B. Ferrosilizium, zugesetzt werden muß, dessen Korngröße jedoch unterhalb von 0,15 mm liegen sollte. Die schnelle Abbindung ist daher nur unter bestimmten, eng limitierten Voraussetzungen und der Anwesenheit mehrerer Komponenten möglich, die genau kontrolliert werden müssen.

Aus der DD 82 809 (DDR-Patent) wird zur Verbesserung der Verarbeitungsfähigkeit beim Naßgußverfahren von Wasserglas-Bentonit bzw. Wasserglas-Tongemischen 1,0 bis 2,0 Masse-% Natronlauge einem Formstoffgemisch zugesetzt. Der Formstoff besteht neben 2,0 bis 5,0 Masse-% Natrumsilikat aus 0,5 bis 1,0 Masse-% Stärke und 2,0 bis 4,0 Masse-% Ton, Rest Quarzsand. Die Formmasse wird dem Modell angelegt, mit Füllsand hinterfüllt und die fertige Grünform chemisch oder thermisch verfestigt. Es handelt sich daher um Grünsandformen, die für eine maschinelle Kernherstellung nicht geeignet sind. Die daraus hergestellten Probekörper werden gehärtet durch Veresterung während einer Trocknung von 1 Stunde bei 200°C und dann einer Druckprobe unterzogen, wobei sich eine maximale Festigkeit von 500 bis 600 N/m² ergab. Dieser Maximalwert wurde nur mit einem Formstoff erreicht, bei dem die oberflächenaktive Komponente eine Gesamtmenge von 0,1 %, bezogen auf die Gesamtmenge des Materials, nicht überschreitet.

Aus der DE 29 09 107 ist ein Verfahren bei Herstellung von Körpern aus körnigem und/oder faserhaltigem Material mit Natriumsilikat oder Kaliumsilikat als Bindemittel bekannt, wobei der Mischung des Materials ein oberflächenaktiver Stoff zugesetzt wird. Der oberflächenaktive Stoff kann aus einem Tensid, Silikonöl oder einer Silikonemulsion bestehen und zwar in einer Menge von höchstens 0,1 Masse-%, auf die Gewichtsmenge Material berechnet.

Die GB 857 132 offenbart eine Zusammensetzung zur Herstellung von Gießkernen und -formen, welche 90 Gew.% Sand und 10 Gew.% Bindemittel enthält. Das Bindemittel ist eine wässrige Dispersion eines Alkalimetallsilikats mit einem Silizium- zu Alkalimetalloxidverhältnis von mindestens 0,5:1. Ferner enthält das Bindemittel in einem Anteil von 1 bis 15 Gew.% ein Organosiliziumadditiv, welches im Mittel zwischen 0,9 bis 1,7 monovalente aliphatische Kohlenwasserstoffradikale pro Siliziumatom enthält.

Aufgabe der vorliegenden Erfindung ist es, ein Bindemittelsystem für die maschinelle Kernherstellung durch Kernschießen /Kernblasen zu entwickeln, das sich leicht im Trockenverfahren (im trockenen, pulverisierten Zustand) verarbeiten läßt und dabei eine verbesserte Fließfähigkeit und verkürzte Abbindezeit aufweist.

Diese Aufgabe wird erfindungsgemäß durch die in den Patentansprüchen angegebenen Merkmale gelöst.

Das neue Bindemittelsystem auf Wasserglasbasis besteht aus einer wässrigen Alkalisilikatlösung der allgemeinen Zusammensetzung: xSiO₂ · yM₂O · zH₂O, wobei für M die Alkalionen Li⁺, K⁺ oder Na⁺ stehen, und ist dadurch gekennzeichnet, daß es zusätzlich eine hygroskopische Base enthält. Als hygroskopische Base wird Natronlauge im Verhältnis 1 : 4 bis 1 : 6 eingesetzt. Sofern der Modul Na₂O/SiO₂ gleich 2,5 bis 3,5 bei einem Feststoffanteil von 20 bis 40 Masse-% beträgt, wird unter allen Betriebszuständen verhindert, daß sich der Formsand frühzeitig verfestigt. Als hygroskopische Base wird 30 %ige Natronlauge in einer wässrigen Lösung verwendet. Zur Steuerung der hygroskopischen Eigenschaften wird ein oberflächenaktiver Stoff zugesetzt. Als oberflächenaktiver Stoff wird dem Bindemittelsystem Silikonöl mit einem Siedepunkt ≥ 250° zugesetzt. Somit kann die Fließfähigkeit des Formsandes in der Kernschießmaschine wesentlich gesteigert werden. Dem Bindemittelsystem wird eine Emulsionslösung mit 8 bis 10 Masse-% Silikonöl bezogen auf die Bindermenge zugesetzt. Ferner sind folgende vorteilhafte Weiterbildungen möglich:
a) die Silikon-Emulsionslösung weist anionische, kationische, nicht-ionogene Eigenschaften auf,
b) in der Emulsionslösung wird ein Emulgator eingesetzt, der die Viskosität des Basisöls erhöht und gleichzeitig die Grenzflächenspannung des Bindemittelsystems herabsetzt. Der Emulgator weist einen hydrophilen und einen lipophilen Molkekülteil auf, der in die Ölphase hineinragt,
c) als Basisöl für die Silikon-Emulsionslösung wird ein Öl eingesetzt, das in dem Bindemittelsystem einen Natriumoleat-Film ausbildet, der in der Grenzfläche des dispersen Systems eine mechanisch stabile Schutzschicht erzeugt.
d) die Silikonöl-Emulsionslösung weist folgende Struktur auf:
   - die Si-Atome sind mit jeweils zwei CH₃-Gruppen verbunden,
   - die Si-Atome sind untereinander über Sauerstoffatome verbunden und bilden eine Kette, wobei die CH₃-Gruppen der jeweils benachbarten Si-Atome um die Sauerstoffatome räumlich verschiebbar angeordnet sind.

Im folgenden wird die Erfindung anhand eines Vergleichsbeispieles näher erläutert. Dabei wird eine Kernschießmaschine gemäß Figur 1 verwendet, die den folgenden Aufbau aufweist:

Die Kernschiebmaschine besteht aus einem vertikal angeordneten Gehäuse A, an das ein horizontaler Lufteintritt B angeflanscht ist. Der Lufteintritt wird über ein großflächiges Lufteintrittsventil 1 gesteuert, wobei ein erhöhter Luftdruck in dem Luftvorratstank 5 ansteht. Beim Öffnen des Lufteintrittsventils 1 gelangt der Luftdruck in den Maschinenraum 10 des Gehäuses A, in dem ein geschlitzter Sandzylinder 6 vertikal angeordnet ist. Der Sandzylinder 6 ist mit einem Sandvorratsbehälter 3 verbunden, der über einen Schieber 4 entleert werden kann.

Im Fall der Betätigung des Lufteintrittsventils wird Sand aus dem geschlitzten Sandzylinder 6 in den Schießkopf 7 mit Sandaustrittsöffnung befördert und tritt in die Kernbüchse 8 ein, wobei eine Kernsandentlüftung 9a, 9b für die Erzeugung des verdichteten Kernsandes 11 sorgt.

Zur Beurteilung des Feuchtigkeitsgehalts des Formsandes ist im Luftaustrittsventil 2 eine Feuchtigkeitsmessung integriert. Mit dieser Anordnung wurde festgestellt, daß bei der erfindungsgemäßen Ausbildung des Kernsandes wesentlich höhere Feuchtigkeitsgehalte und damit eine bessere Viskosität und ein besseres Fließvermögen des Formsandes erreicht werden konnte.
Das erfindungsgemäße Kernsandgemisch enthält eine Bindermenge von 1,0 bis 2,5 % bezogen auf die Gesamtmenge an körnigem Feststoff. Vorzugsweise ist der körnige Feststoff Quarzsand mit einem Körnungsgrad von 0,1 bis 0,3 mm. Die Menge der zugesetzten Natronlauge im Bindemittelsystem beträgt 0,01 bis 0,6 Masse-% und das Silikonöl ist darin mit 0,1 bis 0,5 Masse-% enthalten. Im folgenden wird eine Druckfestigkeitsuntersuchung mit dem erfindungsgemäßen Bindemittel durchgeführt.

### Serie 1, Gattierung:

2,4 Masse-% Binder, 0,4 Masse-% Emulsion, Rest Quarzsand

### Probengewicht 158 g, Probekörper - Normhöhe 50 mm

Nach der Entnahme aus der Kernschießmaschine 2 Minuten Mikrowellentrocknung.

### Prüfung nach 30 Minuten bei Raumtemperatur.

Druckfestigkeit: Mittelwert aus 5 Prüfungen 1060 N/cm²

### Serie 2, Gattierung:

2,4 Masse-% Binder, 0,4 Masse-% NaOa, 0,2 Masse-% Silikonöl, Rest Quarzsand
Probengewicht: 157 g, Prüfkörper - Normhöhe 50 mm
Nach der Entnahme aus der Kernschießmaschine 2 Minuten Mikrowellentrocknung.
Druckfestigkeitsprüfung nach 30 Minuten bei Raumtemperatur. Festigkeitsmittelwert aus 5 Prüfungen: 1164 N/cm².

Aus diesem Vergleichsversuch ergibt sich, daß das erfindungsgemäße Bindemittelsystem mit einer üblichen Kernschießmaschine zu hochfesten Formkörpern verarbeitet werden kann. Die Prüfkörper weisen eine ca. 10%ige Verbesserung an der Druckfestigkeit auf, wenn der Prüfmischung 0,2 Masse-% Silikonöl zugesetzt wird. Bei einem Einsatz des erfindungsgemäßen Verfahrens gemäß Anspruch 10 würde sich die Druckfestigkeit noch weiter steigern lassen.

## Patentansprüche

1. Bindemittelsystem auf Wasserglasbasis, bestehend aus einer wässrigen Alkalisilikatlösung der allgemeinen Zusammensetzung: xSiO₂ · yM₂O · zH₂O, wobei für M die Alkalionen Li⁺, K⁺ oder Na⁺ stehen und einer hygroskopischen Base, die im Verhältnis 1 : 4 bis 1 : 6 zugesetzt wird, wobei der Modul Na₂O/SiO₂ gleich 2,5 bis 3,5 bei einem Feststoffanteil von 20 bis 40 Masse-% beträgt, und wobei als hygroskopische Base 30 %ige Natronlauge in einer wäßrigen Lösung verwendet wird, **dadurch ggekennzeichnet**, dass die wässrige Alkalisilikatlösung eine Silikon-Emulsionslösung mit 8 bis 10 Masse-% Silikonöl bezogen auf die Bindermenge enthält, wobei das Silikonöl einen Siedepunkt ≥ 250 °C aufweist.

2. Bindemittelsystem nach einem der vorhergehenden Ansprüche, **dadurch**
**gekennzeichnet, dass** die Silikon-Emulsionslösung anionische, kationische, nicht-ionogene Eigenschaften aufweist.

3. Bindemittelsystem nach einem der vorhergehenden Ansprüche, **dadurch**
**gekennzeichnet, dass** die Silikonöl-Emulsionslösung folgende Struktur aufweist:
- die Si-Atome sind mit jeweils zwei CH₃-Gruppen verbunden,
- die Si-Atome sind untereinander über Sauerstoffatome verbunden und bilden eine Kette,
wobei die CH₃-Gruppen der jeweils benachbarten Si-Atome um die Sauerstoffatome räumlich verschiebbar angeordnet sind.

4. Kernsandgemisch enthaltend ein Bindemittelsystem nach einem der vorhergehenden Ansprüche, **dadurch gekennzeichnet, dass** die Bindermenge 1,0 bis 2,5 Masse-%, bezogen auf die Gesamtmenge an körnigem Feststoff beträgt.

5. Kernsandbindemittelsystem nach dem vorhergehenden Anspruch, **dadurch gekennzeichnet, dass** körniger Feststoff Quarzsand mit einem Körnungsgrad von 0,1 bis 0,3 mm verwendet wird.

6. Kernsandbindemittelsystem nach einem der vorhergehenden Ansprüche, **dadurch gekennzeichnet, dass** im Bindemittelsystem 0,01 bis 0,6 Masse-% Natronlauge enthalten ist.

7. Kernsandbindemittelsystem nach einem der vorhergehenden Ansprüche, **dadurch gekennzeichnet, dass** im Bindemittelsystem 0,1 bis 0,5 Masse-% Silikonöl enthalten ist.

8. Verfahren zur Herstellung eines Kernsandgemisches enthaltend ein Bindemittelsystem nach einem der vorhergehenden Ansprüche, **dadurch gekennzeichnet, dass** in einer Kernschießmaschine, bestehend aus einem vertikal angeordneten Gehäuse mit einem horizontalen Lufteintritt, das Kernsandgemisch über einen Trichter in einen geschlitzten Sandzylinder eingegeben wird, wobei die Verbindung zwischen Trichter und Sandzylinder während des Einschießens verschlossen ist und dass das im geschlitzten Sandzylinder befindliche Kernsandgemisch mit einem Luftdruck von p₁ verdichtet und dann bei einem Druck p₂ > p₁ in die Kernbüchse geschossen wird.

## Claims

1. Binder system based on water glass, consisting of an aqueous alkali silicate solution with the general composition: xSiO₂ · yM₂O · zH₂O, where M represents the alkali ions Li⁺, K⁺ or Na⁺, and of a hygroscopic base which is added in a ratio of 1 : 4 to 1 : 6, the modulus Na₂/SiO₂ being equal 2.5 to 3.5 with a proportion of solids of 20 to 40 % by weight, and a 30 % caustic soda solution in an aqueous solution being used as hygroscopic base, **characterised in that** the aqueous alkali silicate solution contains a silicone emulsions solution with 8 to 10 % by weight of silicone oil, based on the quantity of binder, the silicone oil exhibiting a boiling point of = 250 °C.

2. Binder system according to one of the preceding claims **characterised in that** the silicone emulsion solution exhibits anionic, cationic, non-ionic properties.

3. Binder system according to one of the preceding claims **characterised in that** the silicone oil emulsion solution exhibits the following structure:
- the Si atoms are attached to two CH₃ groups respectively
- the Si atoms are attached to each other via oxygen atoms and form a chain, die CH₃ groups of the adjacent Si atoms being in each case spatially displaceably arranged around the oxygen atoms.

4. Core sand mixture containing a binder system according to one of the preceding claims **characterised in that** the quantity of binder amounts to 1.0 to 2.5 % by weight, based on the total quantity of granular solid.

5. Core sand binder system according to the preceding claim **characterised in that** quartz sand with a degree of granulation of 0.1 to 0.3 mm is used as granular solid.

6. Core sand binder system according to one of the preceding claims **characterised in that** 0.01 to 0.6 % by weight of caustic soda solution is contained in the binder system.

7. Core sand binder system according to one of the preceding claims **characterised in that** 0.1 to 0.5 % by weight of silicone oil is contained in the binder system.

8. Process for the production of a core sand mixture containing a binder system according to one of the preceding claims **characterised in that**, in a core ejection machine consisting of a vertically arranged housing with a horizontal air inlet, the core sand mixture is introduced via a funnel into a slotted sand cylinder, the connection between the funnel and the sand cylinder being closed during the injection and that the core sand mixture present in the slotted sand cylinder is compacted with an atmospheric pressure of p₁ and then injected into the core sleeve at a pressure of p₂ > p₁.

## Revendications

1. Système de liant à base de verre soluble, constitué d'une solution aqueuse de silicate alcalin de la composition générale xSiO₂ - yM₂O - zH₂O, où les ions alcalins Li⁺, K⁺ ou Na⁺ représentent M, et d'une base hygroscopique qui est ajoutée dans un rapport de 1 : 4 à 1 : 6, où le module Na₂O/SiO₂ correspond à 2,5 à 3,5 pour une teneur de matières solides de 20 à 40 % de masse, et où une soude caustique à 30 % dans une solution aqueuse est utilisée en tant que base hygroscopique, **caractérisé en ce que** la solution aqueuse de silicate alcalin contient une solution d'émulsion de silicone à 8 à 10 % de masse d'huile de silicone par rapport à la quantité de liant, l'huile de silicone présentant un point d'ébullition = 250 °C.

2. Système de liant selon la revendication précédente, **caractérisé en ce que** la solution d'émulsion de silicone présente des propriétés anioniques, cationiques et non ioniques.

3. Système de liant selon l'une quelconque des revendications précédentes, **caractérisé en ce que** la solution d'émulsion d'huile de silicone présente la structure suivante :
- les atomes de Si sont reliés chacun à deux groupes de CH_{3;}
- les atomes de Si sont reliés l'un à l'autre par le biais d'atomes d'oxygène et forment une chaîne, tandis que les groupes de CH₃ respectifs des atomes de Si adjacents sont agencés dans une position mobile autour des atomes d'oxygène.

4. Mélange de sable à noyaux contenant un système de liant selon l'une quelconque des revendications précédentes, **caractérisé en ce que** la quantité de liant représente 1,0 à 2,5 % de masse par rapport à la quantité totale de matériau granuleux.

5. Système de liant de sable à noyaux selon la revendication précédente, **caractérisé en ce que** du sable de quartz ayant un calibre de granulation de 0,1 à 0,3 mm est utilisé en tant que matériau granuleux.

6. Système de liant de sable à noyaux selon l'une quelconque des revendications précédentes, **caractérisé en ce que** le système de liant contient 0,01 à 0,6 % de masse de soude caustique.

7. Système de liant de sable à noyaux selon l'une quelconque des revendications précédentes, **caractérisé en ce que** le système de liant contient 0,1 à 0,5 % de masse d'huile de silicone.

8. Procédé de production d'un mélange de sable à noyaux contenant un système de liant selon l'une quelconque des revendications précédentes, **caractérisé en ce que** le mélange de sable à noyaux est introduit par le biais d'un entonnoir dans un cylindre à sable fendu dans une machine à tirer les noyaux, constituée d'un logement agencé verticalement avec une entrée d'air horizontale, la jonction entre l'entonnoir et le cylindre à sable étant fermée pendant l'injection, et **en ce que** le mélange de sable à noyaux situé dans le cylindre à sable fendu est comprimé à une pression d'air de p₁ et est ensuite tiré à une pression p₂ > p₁ dans la boîte à noyaux.
